# EUROPÄISCHE PATENTSCHRIFT

(11) **EP 1 321 554 B1**
(45) Veröffentlichungstag und Bekanntmachung des Hinweises auf die Patenterteilung: **29.06.2011**
(21) Anmeldenummer: 02022994.4
(22) Anmeldetag: 15.10.2002
(51) Int. Cl.: D04H 1/54, D04H 1/46, D04H 1/44, E04B 1/74, E04B 1/78, D04H 1/42

(54) **Isolations-Material**
Insulation material
Materiau d'isolation

(30) Priorität: 21.12.2001 DE 10163576
(43) Veröffentlichungstag der Anmeldung: 25.06.2003
(73) Patentinhaber: Sandler AG, 95126 Schwarzenbach/Saale (DE)
(72) Erfinder:

(56) Entgegenhaltungen:
- EP-A- 0 606 844
- EP-A- 1 074 653
- DE-A- 19 821 532
- US-A- 4 946 738
- US-A- 5 298 694
- US-A- 5 773 375

## Beschreibung

### Stand der Technik

Isolations-Materialien zur Absorption von Schallwellen und zur thermischen Isolierung, insbesondere für die Verwendung in der Automobilindustrie, sind im Stand der Technik bereits bekannt.

WO 97/45581 offenbart ein mittels Meltblown-Technologie erzeugtes Isolier-Feinfaservlies zur Dämpfung von Schallwellen für den Einsatz im Fahrzeugbau, welches aus homo- und copolymerem Polypropylen besteht und dem ein phenolisches Stabilisierungsmittel zur Erhöhung der thermischen Resistenz beigemischt ist.

Nachteilig wirkt sich allerdings aus, dass die mechanische Stabilität aufgrund niedriger Innenverfestigung nicht allzu hoch ist, somit ist ein derartiges Feinfaservlies nicht einfach zu konfektionieren, zu handeln und zu montieren.

Der Anteil des Stabilisierungsmittels muss hoch sein, damit eine bestmögliche Innverfestigung erzielt wird. Dadurch ist die Sortenreinheit nicht mehr gegeben. Ferner sind schallabsorbierende und wärmeisolierende Bauteile aus dem EP 0683280 bekannt, die aus einem Verbund von einem Vlies aus vorwiegend Kunststoffasern - PET und PBT - mit einer aufkaschierten Polyesterfolie bestehen.

Beim Produktionsprozess ist somit ein zusätzlicher Arbeitsgang für das Aufbringen der Folie auf das Vlies erforderlich, wodurch sich das Herstellungsverfahren aufwendiger gestaltet und die Ausgangsstoffe für diese Bauteile höhere Kosten verursachen, außerdem ist die gewünschte Sortenreinheit nicht gegeben.

DE 19821532 beschreibt wärme- und schalldämmende Verkleidungen für die Abdeckung der Stirnwand von Motorräumen oder im Bereich des Getriebetunnels von Kraftfahrzeugen.
Diese sind zusammengesetzt aus einer motorseitigen Deckschicht, die von einem Vlies aus PES- oder Glas- oder Kohlenstoff- oder Keramik- oder Mineralfasern gebildet wird, einer duroplastischen Schaumstoffschicht aus Melaminharz, und einer akustisch isolierenden Schicht aus Kunststoffschaum, Partikelverbundschaum oder Faservlies aus nativen oder synthetischen Fasern.

Die unterschiedliche Materialzusammensetzung solcher Verkleidungen ermöglicht keine wirtschaftliche Trennung der Rohstoffe und bietet keine umweltfreundliche Entsorgung nach dem Gebrauch.

Zudem ist ein relativ aufwendiges Herstellungsverfahren zur Erzeugung von mehrschichtigen Verbundstoffen notwendig, welches außerdem gesundheitsbeeinträchtigend für das Produktionspersonal ist aufgrund der Verarbeitung karzinogener Stoffe, zum Beispiel Aminoxide oder Isocyanate.

DE 4206411 handelt von einem schalldämmendem Formteil für Verkleidungen an Kraftfahrzeugen mit einer Trägerschicht aus offenzelligem Polyurethan-Weichschaum, auf welche eine offene Deckschicht aus Polyestervliesstoff kaschiert ist, wobei der Polyurethan-Weichschaum mit einer duroplastischen Dispersion imprägniert ist.

Nachteilig ist die für die Insassen unangenehme Geruchsbelästigung durch Fogging bei Einsatz der Teile im Innenbereich der Fahrgastzelle bedingt durch die in den Produkten enthaltenen Chemikalien, z.B. durch die enthaltenen Schwerentflammbarkeitshilfsmittel.

Aus DE 19708188 geht ein Schallschutzmaterial hervor, das aus Vliesstoffen aus thermoplastischen Fasern, beispielsweise aus Polyesterfasern hergestellt und in zwei Stufen durch einen mechanischen Verfestigungsprozess sowie einer anschließenden Druck-/Wärmebehandlung verdichtet wird. Durch diese Verfestigung wird ein definierter Strömungswiderstandsbereich erreicht.

Die so hergestellten Schallschutzmaterialien besitzen eine Dicke von nur 0,3 bis 3 mm und besitzen neben einem steifen Warencharakter deshalb ein entsprechend geringes thermisches Isolationsvermögen.

Der Erfinder hat hier nicht erkannt, dass eine leichte, bauschige Vliesstruktur Vorteile sowohl in Bezug auf Schallabsorption, als auch bezüglich der thermischen Isolation bringt.

Die Erfindung hat sich die Aufgabe gestellt, weg von den bekannten, steifen Isolations-Materialien zur Absorption von Schallwellen und zur thermischen Isolierung hin zu einem biegefähigen, weichen Schall- und Wärmeisolationsmaterial zu gelangen.

Die Aufgabe ist erfindungsgemäß durch die Merkmale des Anspruchs 1 gelöst.

Anhand eines Ausführungsbeispiels wird die Erfindung nachstehend im Detail dargestellt.

Die verwendete Rohstoff-Mischung besteht zum Beispiel aus PET-Stapelfasern und bikomponenten CoPET/PET-Schmelzklebefasern in folgendem Verhältnis
10 % Schmelzklebefaser 2,2 dtex mit 40 mm Länge,
40 % Matrixfaser 1,7 dtex mit 40 mm Länge und
50 % Matrixfaser 0,8 dtex mit 40 mm Länge.

Die 2,2 dtex-Faser, die bei der später stattfindenden thermischen Verfestigung als Bindefaser fungiert, besitzt im Mantelbereich einen deutlich niedrigeren Schmelzpunkt als die beiden anderen Mischungskomponenten, die als Matrixfasern vorgesehen sind.

Die homogen aufbereitete Mischung wird in Form einer Fasermatte einer Krempel zugeführt, um daraus ein Vlies zu bilden, welches mit Hilfe eines Horizontal-Legers auf das gewünschte Flächengewicht von beispielsweise 300 g/m² getäfelt wird.

Im Anschluss daran wird von einem rechtwinklig zum Legerband angeordneten Abzugsband abgenommen, es entsteht ein Vlies mit Kreuzlagen.

Zur mechanischen Verfestigung passiert das Vlies eine Nadelmaschine.
Hierbei erfolgt eine beidseitige Vernadelung. Mit Hilfe des angewandten Verfahrens und durch die spezielle Auswahl der eingesetzten Nadeln, die jeweils nur eine Kerbe aufweisen, erhält das Vlies eine ausreichend hohe Innenverfestigung, wobei die Weichheit und Dicke des erfindungsgemäßen Materials nicht nachteilig beeinträchtigt wird.

Der mechanischen Verfestigung direkt nachgeschaltet ist eine thermische Behandlung in einem Trockner, so dass das so erhaltene, erfindungsgemäße Endprodukt die Eigenschaften Weichheit, Wärmeisolation und Schallabsorption aufweist.

Dazu läuft das Vlies über ein der Nadelmaschine nachgeschaltetes Transportband in einen Siebtrommeltrockner ein, der zwei am Umfang perforierte und beheizte Siebtrommeln besitzt. Während der Trocknerpassage durchströmt heiße Luft mittels eines im Inneren der Siebtrommeln aufgebauten Unterdrucks das Vlies.

Bei einer Siebtrommel-Temperatur von 160 °C erweicht die 2,2 dtex-Faser oberflächlich, wird binde- und klebefähig und bildet Bindungsstellen an den Kreuzungsstellen zwischen Binde- und Matrixfasern.

Entscheidend für das Herstellen des erfindungsgemäßen Isolations-Materials ist die Tatsache, dass weder vor noch während des Kühlvorgangs kein zusätzliches Verdichten oder Verpressen des Vliesstoffes erfolgt. Die Fixierung des Vlieses geschieht also nur an den Bindungsstellen, die sich bereits während der Trocknerpassage ausgebildet haben.

Aufgrund des geringen Anteils an Schmelzklebefasern besitzt der auf diese Art und Weise hergestellte Vliesstoff eine ausgeprägte Weichheit.

Diese Weichheit wirkt sich erfindungsgemäß zum einen positiv auf die akustischen Eigenschaften, zum anderen auf die thermische Isolationswirkung aus. Darüber hinaus passt sich das Material hervorragend an dreidimensionale Konturen, beispielsweise an Werkzeuge zur Herstellung von Fahrzeugwandungen oder - Abdeckungen an.

Die messtechnische Beschreibung dieser Eigenschaft ist am Besten über die sogenannte Biegesteifigkeit machbar. Für die nachstehenden Vergleichswerte wurde eine Apparatur ähnlich der Prüfmethode ISO 9073-7 ("Determination of bending length") verwendet. Abweichend von den dort genannten Vorgaben wurde mit einer Teststreifenbreite von 50 mm gearbeitet und die überhängende Vlieslänge in mm bestimmt. Diese wurde dann ins Verhältnis mit dem Flächengewicht des Prüflings gesetzt, so dass die gewichtsbezogene Biegesteifigkeit sich als Quotient nach der unten stehenden Formel ergibt. $gewichtsbezogene Biegesteifigkeit = \begin{matrix}{U}^{¨} ⁢ berh ⁢ {a}^{¨} ⁢ ngende Vliesl ⁢ {a}^{¨} ⁢ nge \\ IST - Fl ⁢ {a}^{¨} ⁢ chengewicht des Pr ⁢ {u}^{¨} ⁢ flings\end{matrix}$

Zur messtechnischen Vereinfachung werden bei den obigen Größen, der überhängenden Vlieslänge und dem IST-Flächengewicht in der obigen Formel keine Einheiten verwendet.

Die Messwerte für die gewichtsbezogene Biegesteifigkeit in Längs- und Querrichtung aus der Tabelle 1 zeigen den deutlichen Unterschied beim Vergleich des erfindungsgemäßen Isolations-Materials mit einem konventionellen Isolations-Material. So ist es mit dem erfindungsgemäßen Vliesstoff wesentlich einfacher, eine Konturenanpassung zu erreichen, da der Vliesstoff im Vergleich zum Stand der Technik eine kleinere gewichtsbezogene Biegesteifigkeit aufweist, in sich weniger steif ist.

Die nachstehende Tabelle 1 zeigt die sich ergebenden gewichtsbezogenen Biegesteifigkeiten für verschiedene Flächengewichte, Muster 1 bis 3 eines erfindungsgemäß hergestellten Vliesstoffs und dem nach dem Stand der Technik hergestellten Muster 4, welches einen thermisch verfestigten, ungenadelten Vliesstoff aus 0,7 dtex PES Matrixfaser zu 55% und 2,2 dtex CoPES/PES Bikomponenten-Schmelzfaser zu 45% beschreibt.

**Tabelle 1**

| | Längsrichtung | | | Querrichtung | | |
|---|---|---|---|---|---|---|
| Muster | IST-Gewicht (g/qm) | Überhängende Vlieslänge (mm) | Gewichtsbezogene Biegesteifigkeit | IST-Gewicht (g/qm) | Überhängende Vlieslänge (mm) | Gewichtsbezogene Biegesteifigkeit |
| 1- 300g/qm | 301 | 101 | 0,34 | 302 | 144 | 0,48 |
| 2 - 400g/qm | 398 | 161 | 0,40 | 405 | 202 | 0,50 |
| 3 - 530g/qm | 528 | 193 | 0,37 | 529 | 198 | 0,37 |
| 4 - 300g/qm | 298 | 183 | 0,61 | 299 | 192 | 0,64 |

Es zeigt sich eine deutlich geringere gewichtsbezogene Biegesteifigkeit gegenüber den bekannten Materialien nach dem Stand der Technik.

Für die Weiterverarbeitung des erfindungsgemäßen Vlieses ist es von Bedeutung, dass, neben der Weichheit, im Vlies auch eine Strukturfestigkeit gegeben ist. Diese Eigenschaft ist besonders entscheidend bei Einwirkung von mechanischer Beanspruchung, z. B. beim Handling, bei der Konfektion und bei der Montage. Erreicht wird dies im erfindungsgemäßen Vliesstoff durch die Kombination der beidseitigen Vernadelung und der anschließenden thermischen Verfestigung durch die Schmelzklebefasern.

Um eine Messgröße für die Strukturfestigkeit zu bekommen wurde die Festigkeit gemessen, welche ein in seiner Dicke mittig gespaltener Vliesstoff einer weiteren Trennbewegung entgegensetzt.

Dazu werden die beiden Enden des Prüflings in die Probenhalter einer Reißprüfmaschine, beispielsweise einer Zwick 1425, eingespannt. Der obere Probenhalter ist mittels einer Kraftmessdose an der beweglichen Traverse angebracht. Nach Testbeginn setzt sich die Traverse mit konstanter Geschwindigkeit nach oben in Bewegung, der Vliesstoff wird auseinandergetrennt, die an der Kraftmessdose anliegende Kraft steigt an. Für die Auswertung wird gemäß DIN 54310 die mittlere gemessene Kraft während eines Messweges von 200 mm in N/5cm angegeben.

Die Ergebnisse der Messwerte für die Trennfestigkeit des erfindungsgemäßen Isolations-Materials aus Tabelle 2 bestätigen, dass der Vliesstoff trotz seiner ausgeprägten Weichheit eine intensive Innenverfestigung aufweist. Dieses positive Merkmal ist auf die Kombination der mechanischen mit der thermischen Verfestigung zurückzuführen.

**Tabelle 2**

| | Konventionelles Isolations-Material: 4225-300g/m² | Erfindungsgemäßes Isolations-Material: VP 14/01/23-300g/m² | Erfindungsgemäßes Isolations-Material: Sawasorb ® plus 300g/m² |
|---|---|---|---|
| | Trennfestigkeit in N/5cm | Trennfestigkeit in N/5cm | Trennfestigkeit in N/5cm |
| In Längsrichtung | 1,25 | 4,04 | 4,31 |
| In Querrichtung | 1.11 | 4,12 | 4,29 |

Ein wesentlicher Faktor für die Fähigkeit der thermischen Isolierung des erfindungsgemäßen Isolations-Materials ist das Vorhandensein von zahlreichen Hohlräumen zwischen den Fasern.

Die in den Hohlräumen befindliche Luft reduziert entscheidend den Transport von Wärmeenergie von der Seite mit der höheren Temperatur hin zur Seite mit der niederen Temperatur. Von ausschlaggebender Bedeutung dafür sind dabei das Volumen-Verhältnis zwischen Luft und Faserstoff im Vliesstoff einerseits und die Anzahl von vorhandenen Poren andererseits, um eine Hohlraumbildung zu ermöglichen.

Um möglichst zahlreiche Hohlräume zu bekommen, ist es bei einer gegebenen Vliesdicke sinnvoll den Titer der eingesetzten Fasern zu verringern. Hintergrund ist dabei die Überlegung, bei gleichem Flächengewicht und gegebener Dicke mittels feinerer Fasern mehr Strukturen innerhalb des Vlieses zu erzeugen, daher Hohlräume zu bilden.

Um nun eine Messgröße für die Faserfeinheit innerhalb des Vliesstoffes zu bekommen, wurde der mittlere Fasertiter nach folgender Formel errechnet: $Mittlerer Fasertiter \left(dtex\right) = \begin{matrix}A * Titer 1 + B * Titer 2 + C * Titer 3 \\ 100\end{matrix}$

Die Summe aus A,B und C ist 100.
Titer 1,2,3 = Titer der jeweiligen Faserkomponente in dtex

Für das vorgenannte Ausführungsbeispiel ergibt sich daher ein mittlerer Fasertiter von 1,3 dtex.

Neben dem mittleren Fasertiter ist auch der Luftanteil innerhalb des Vliesstoffes für die Isolationswirkung wichtig, denn je mehr Luft auf die Hohlräume, ausgedrückt in Volumen-Verhältnis Luft zu Faserstoff verteilt ist, umso besser ist die thermische Isolationswirkung.

Ermittelt wird das Volumen-Verhältnis Luft zu Faserstoff, indem man das Volumen eines Prüfkörpers aus dem erfindungsgemäßen Vlies nach der Formel ${V}_{Pr ⁢ {u}^{¨} ⁢ fk ⁢ {o}^{¨} ⁢ rper} = L ⁢ {a}^{¨} ⁢ nge * Breite * H ⁢ {o}^{¨} ⁢ he$
errechnet. Die Länge und Breite betragen dabei jeweils 100 mm, die Höhe ist gleichzusetzen mit der Dicke des Prüfkörpers. Wichtig ist dabei, dass die Dicke ohne Kompression des Prüfkörpers gemessen wird. Dies geschieht, je nach Dicke, gemäß den Verfahren B oder C der EDANA 30.5-99.

Im nächsten Schritt wird das Volumen der in dem Prüfkörper enthaltenen Fasern nach der Formel ${V}_{Faser} = \begin{matrix}Fasermasse \\ Dichte des Faserpolymers\end{matrix}$
bestimmt. Dazu wird der Probenkörper bis zur Gewichtskonstanz getrocknet und gewogen. Im vorliegenden Beispiel wurden zu 100% Polyethylenterephthalat-Fasern verwendet, so dass als Dichte 1.38 g/cm³ angenommen werden konnte.

Mit dem so errechneten Faservolumen kann nunmehr das Luftvolumen innerhalb des Prüfkörpers nach der Formel ${V}_{Luft} = {V}_{Pr ⁢ {u}^{¨} ⁢ fk ⁢ {o}^{¨} ⁢ rper} - {V}_{Faser}$
bestimmt werden.

Für das beschriebene Ausführungsbeispiel ist in Tabelle 3 die Ermittlung des Verhältnisses von V_{Luft} zu V_{Faser} aufgeführt.

**Tabelle 3**

| | Erfindungsgemäßes Produkt | Muster 4 aus Tabelle 1 | Stand der Technik 2 |
|---|---|---|---|
| V_{Prüfkörper} | 130,00 cm³ | 70,00 cm³ | 10,00 cm³ |
| V_{Faser} | 2,17 cm³ | 2,16 cm³ | 2,72 cm³ |
| V_{Luft} | 127,83 cm³ | 67,84 cm³ | 7,28 cm³ |
| V_{Luft}:V_{Faser} | 59:1 | 31:1 | 3:1 |

Für das Erreichen einer optimalen akustischen Absorptionswirkung war nun die Kombination der vorgenannten Eigenschaften, nämlich gewichtsbezogene Biegesteifigkeit, mittlerer Fasertiter und Verhältnis von V_{Luft} zu V_{Faser} die Ausgangsbasis.

Es zeigte sich, dass nur in der anspruchsgemäßen Kombination eine verbesserte, dem Stand der Technik deutlich überlegene Absorption erzielt wird.

Die akustische Wirksamkeit des erfindungsgemäßen Isolations-Materials im Vergleich zu einem konventionellen Isolations-Material ist in Figur 1 in Form eines Diagramms dargestellt.

Aus dem Verlauf der Kurven für den Absorptionskoeffizienten in Abhängigkeit von der Frequenz ist klar zu erkennen, dass das erfindungsgemäße Isolations-Material mit der Bezeichnung "Sawasorb VP 14/01/65-300g/m²", gegenüber dem konventionellen Isolations-Material mit der Bezeichnung "Sawasorb 4225-300 g/m²" für jede angegebene Frequenz einen höheren Absorbtionskoeffizienten aufweist. Die in Figur 1 graphisch dargestellten Werte, die aus Tabelle 4 detailliert ersichtlich sind, wurden im Rahmen einer Absorptionsmessung in der Alpha-Kabine ermittelt.

**Tabelle 4**

| Frequenz in Hz | Absorptionskoeffizient für Sawasorb® 4225 300g/m² 10 mm Dicke | Absorptionskoeffizient für Sawasorb® VP 14/01/65 300g/m² 10 mm Dicke | Absorptionskoeffizient für Sawasorb® plus 300g/m² 10 mm Dicke |
|---|---|---|---|
| Figur | 3 | 2 | 1 |
| 400 | 0,03 | 0,06 | 0,7 |
| 500 | 0,10 | 0,23 | 0,3 |
| 630 | 0,23 | 0,31 | 0,4 |
| 800 | 0,28 | 0,42 | 0,47 |
| 1000 | 0,33 | 0,50 | 0,57 |
| 1250 | 0,48 | 0,66 | 0,76 |
| 1600 | 0,53 | 0,75 | 0,83 |
| 2000 | 0,60 | 0,78 | 0,86 |
| 2500 | 0,66 | 0,79 | 0,86 |
| 3150 | 0,76 | 0,91 | 0,99 |
| 4000 | 0,74 | 0,83 | 0,92 |
| 5000 | 0,79 | 0,90 | 0,97 |
| 6300 | 0,80 | 0,90 | 1,01 |
| 8000 | 0,78 | 0,93 | 0,98 |
| 10000 | 0,81 | 0,93 | 0,97 |

Diese Mess-Methode funktioniert nach folgendem Prinzip:

Die Luftschallabsorption ist abhängig vom Schalleinfallswinkel. In der Praxis ist meist ein Schalleinfall von allen Seiten gegeben. Dies wird auch als statistischer Schalleinfall bezeichnet.

In der Praxis wird die Absorption über die Nachhallzeit bzw. Bestimmung der äquivalenten Absorptionsflächen mit und ohne
dem eingebrachten Dämmstoffen ermittelt. Hieraus ergibt sich der Absorptionsgrad " Alpha".

Die Messung erfolgt in kleinvolumigen Kammern. ( kleiner Hallraum Volumen ca. 6 m³) => Alpha - Kabine

Durch die ausgeprägte Weichheit des erfindungsgemäß hergestellten Vliesstoffes, welche durch Verwendung nur geringer Anteile an Schmelzfasern erst ermöglicht wird, ist die Oberfläche dergestalt verfestigt, dass auftreffende Schallwellen nur einem geringen Anteil reflektiert werden, der Großteil kann in die Vliesstruktur eindringen.

Entgegen den Materialien des Stands der Technik sind bei dem erfindungsgemäßen Vliesstoff viele Hohlräume enthalten, welche Reflektion der Schallwellen innerhalb des erfindungsgemäßen Vliesstoffes begünstigen. Der Schall wird gebrochen und innerhalb des erfindungsgemäßen Vliesstoffes optimal absorbiert.

## Patentansprüche

1. Isolations-Material zur Absorption von Schallwellen und zur thermischen Isolierung, bestehend aus thermoplastischen Stapelfasern als Matrixfasern und thermoplastischen bikomponenten Schmelzklebefasern enthaltendem mechanisch und thermisch verfestigtem Vliesstoff,
**dadurch gekennzeichnet,**
**dass** der Gehalt an bikomponenten Schmelzklebefasern wesentlich weniger als 15 Gewichtsprozent beträgt, vorzugsweise um 10 Gesichtsprozent beträgt,
**dass** das Isolations-Material ohne Veränderung des Querschnitts ausschließlich durch Fixierung der Bindefasern an den Bindungsstellen verfestigt ist,
**dass** das Isolations-Material ein Verhältnis von V_{Luft} zu V_{Faser} von größer als 40 : 1 aufweist,
**dass** das Isolations-Material ein gewichtsbezogenes Biegesteifigkeitsverhältnis von kleiner 0,5 aufweist und -
**dass** der Vliesstoff eine Trennfestigkeit von mindestens 3N/5cm aufweist

2. Isolations-Material nach Anspruch 1,
**dadurch gekennzeichnet,**
**dass** der mittlere Fasertiter der das Isolations-Material bildenden Fasern zwischen 0,3 und 1,5 dtex liegt.

3. Isolations-Material nach Anspruch 1,
**dadurch gekennzeichnet, dass**
die das Isolations-Material bildenden Stapelfasern und Schmelzklebefasern polymereinheitlich zusammengesetzt sind.

4. Isolations-Material nach Anspruch 1,
**dadurch gekennzeichnet, dass**
die das Isolations-Material bildenden Stapelfasern und Schmelzklebefasern aus der Gruppe der Polyethylenterephthalate bestehen.

5. Isolations-Material nach Anspruch 1,
**dadurch gekennzeichnet, dass**
die das Isolations-Material bildenden Stapelfasern und Schmelzklebefasern aus der Gruppe der Polyolefine bestehen.

6. Isolations-Material nach Anspruch 1,
**dadurch gekennzeichnet,**
**dass** die das Isolations-Material bildenden Stapelfasern als Mischung aus mindestens einer ersten und einer zweiten polymereinheitlichen Komponente vorliegen.

7. Isolations-Material nach Anspruch 1,
**dadurch gekennzeichnet,**
**dass** das Isolations-Material ein Flächengewicht von 200 g/m² bis 800g/m² aufweist.

## Claims

1. Insulation material for absorption of sound waves and thermal insulation, consisting of thermoplastic staple fibres as matrix fibres and thermoplastic bicomponent melded fibres containing mechanically and thermally bonded non-woven fabric,
**characterised in that**
the content of bicomponent melded fibres amounts to substantially less than 15 percentage by weight, preferably about 10 percentage by weight,
the insulation material is hardened exclusively by fixing connective fibres at the bonding points without changing the cross-section,
the insulation material has a ratio of Vₐᵢᵣ to V_{fibre} greater than 40:1,
the insulation material has a weight-related flexural rigidity ratio of less than 0.5, and
the bonded non-woven fabric has a cohesion strength of at least 3N/5cm.

2. The insulation material according to claim 1,
**characterised in that**
the middle fibres titre of the fibres forming the insulation material lies between 0.3 and 1.5 dtex.

3. The insulation material according to claim 1,
**characterised in that**
the staple fibres forming the insulation material and melded fibres are put together with the same degree of polymerisation.

4. The insulation material according to claim 1,
**characterised in that**
the staple fibres forming the insulation material and melded fibres consist of the group of polyethylene terephthalate.

5. The insulation material according to claim 1,
**characterised in that**
the staple fibres forming the insulation material and melded fibres consist of the group of polyolefin.

6. The insulation material according to claim 1,
**characterised in that**
the staple fibres forming the insulation material are present as a mixture of at least a first and a second component with the same degree of polymerisation.

7. The insulation material according to claim 1,
**characterised in that**
the insulation material has a weight per unit area of 200 g/m2 to 800g/m2.

## Revendications

1. Matériau isolant destiné à absorber les ondes sonores et à l'isolation thermique, composé d'un non tissé consolidé mécaniquement et thermiquement contenant des fibres empilées thermoplastiques officiant de fibres matricielles, et des fibres fusibles et thermoplastiques bicomposants,
**caractérisé en ce que**
la teneur en fibres fusibles bicomposants est bien inférieure à 15 pour cent pondéraux, **en ce qu'**elle s'élève préférentiellement à environ 10 pour cent pondéraux,
le matériau isolant est consolidé, sans en modifier la section, exclusivement en immobilisant les fibres de liaison aux points de liaison,
le matériau isolant présente un rapport V_{Air} / V_{Fibre} supérieur à 40 : 1,
le matériau isolant présente un rapport rigidité en flexion / poids inférieur à 0,5 et **en ce que**
le non-tissé présente une résistance à la séparation d'au moins 3 N/5 cm.

2. Matériau isolant selon la revendication 1,
**caractérisé en ce que**
le titre moyen des fibres formant le matériau isolant est compris entre 0,3 et 1,5 dtex.

3. Matériau isolant selon la revendication 1,
**caractérisé en ce que** les fibres empilées et les fibres fusibles formant le matériau isolant présentent une composition polymérique uniforme.

4. Matériau isolant selon la revendication 1,
**caractérisé en ce que**
les fibres empilées et fibres fusibles formant le matériau isolant proviennent du groupe des polyéthylènes téréphtalates.

5. Matériau isolant selon la revendication 1,
**caractérisé en ce que**
les fibres empilées et fibres fusibles formant le matériau isolant proviennent du groupe des polyoléfines.

6. Matériau isolant selon la revendication 1,
**caractérisé en ce que**
les fibres empilées formant le matériau isolant sont présentes sous forme de mélange au moins d'un premier et d'un deuxième composant de composition polymérique uniforme.

7. Matériau isolant selon la revendication 1,
**caractérisé en ce que**
le matériau isolant présente un grammage compris entre 200 g/m² et 800 g/m².
